# EUROPÄISCHE PATENTSCHRIFT

(11) **EP 1 287 173 B1**
(45) Veröffentlichungstag und Bekanntmachung des Hinweises auf die Patenterteilung: **16.01.2008**
(21) Anmeldenummer: 01936369.6
(22) Anmeldetag: 17.05.2001
(51) Int. Cl.: C22C 14/00, C22C 1/02, C22F 1/18, F01L 3/02, F01D 5/28

(54) **BAUTEIL AUF BASIS VON GAMMA-TIAL-LEGIERUNGEN MIT BEREICHEN MIT GRADIERTEM GEFÜGE**
$g(G)-TIAL ALLOY-BASED COMPONENT COMPRISING AREAS HAVING A GRADUATED STRUCTURE
COMPOSANT A BASE D'ALLIAGES GAMMA-TIAL COMPORTANT DES ZONES DE STRUCTURE GRADUEE

(30) Priorität: 17.05.2000 DE 10024343
(43) Veröffentlichungstag der Anmeldung: 05.03.2003
(73) Patentinhaber: GfE Metalle und Materialien GmbH, 90431 Nürnberg (DE)
(72) Erfinder: GÜTHER, Volker, 90559 Burgthann (DE); OTTO, Andreas, 90574 Rosstal (DE); CLEMENS, Helmut, Prof. Dr. mont., A-8700 Leoben (AT)
(74) Vertreter: Hübner, Gerd
(86) Internationale Anmeldenummer: PCT/EP2001/005621
(87) Internationale Veröffentlichungsnummer: WO 2001/088214

(56) Entgegenhaltungen:
- EP-A- 0 521 516
- EP-A- 0 751 228
- EP-A- 0 965 412
- DE-A- 4 318 424
- DE-A- 19 748 874
- US-A- 5 296 056
- US-A- 5 348 702
- US-A- 5 350 466
- US-A- 5 417 781
- US-A- 5 653 828

## Beschreibung

Die Erfindung betrifft Bauteile auf der Basis von intermetallischen γ-TiA1-Legierungen mit einem gradierten Gefügeübergang zwischen räumlich getrennten Bereichen mit jeweils unterschiedlicher Gefügestruktur sowie ein Verfahren zu deren Herstellung.

Intermetallische γ-TiAl-Legierungen haben in den vergangenen Jahren aufgrund ihrer Kombination von einzigartigen Materialeigenschaften große Beachtung gefunden. Ihre vorteilhaften mechanischen und thermophysikalischen Eigenschaften bei geringem spezifischen Gewicht empfehlen deren Einsatz in der Luft- und Raumfahrt. Die hohe Temperatur- und Korrosions-beständigkeit macht den Werkstoff für schnell bewegliche Bauteile in Maschinen, z.B. für Ventile in Verbrennungsmotoren oder für Schaufeln in Gasturbinen, interessant.

Die gegenwärtig verwendeten technischen Legierungen auf der Basis von γ-TiAl sind mehrphasig aufgebaut und enthalten neben dem geordneten tetragonalen γ-TiAl als Hauptphase das geordnete hexagonale α₂-Ti₃Al, typischerweise mit 5-15 Vol.-% Anteil. Refraktärmetalle als Legierungselemente können zur Ausbildung einer metastabilen kubisch raumzentrierten Phase führen, die entweder als β-Phase (ungeordnet) bzw. als B2-Phase (geordnet) auftritt. Diese Legierungszusätze verbessern die Oxidationsbeständigkeit und Kriechfestigkeit. Si, B und C dienen in geringen Mengen zur Kornfeinung des Gussgefüges. Entsprechende C-Gehalte können zu Ausscheidungshärtungen führen. Die Legierungselemente Cr, Mn und V erhöhen die Raumtemperatur-Duktilität des ansonsten sehr spröden TiAl. Die Legierungsentwicklung hat je nach Anwendungsprofil zu einer Reihe unterschiedlicher Legierungsvarianten geführt, die sich allgemein durch die folgende Summenformel beschreiben lassen:

Ti Al₍₄₄₋₄₈₎ (Cr,Mn,V)_{0,5-5} (Zr,Cu,Nb,Ta,Mo,W,Ni)_{0,1-10} (Si,B,C,Y)_{0,05-1}

(Angaben in Atom-%)

TiAl-Legierungen werden üblicherweise durch mehrfaches Schmelzen in einem Vakuum-Lichtbogenofen als Ingots hergestellt (VAR - Vacuum Arc Remelting). Alternativ ist die Herstellung von Legierungen auf der Basis von γ-TiAl mittels Kokillenguss aus einem Kaltwand-Induktions- bzw. -Plasmaofen oder mittels Inertgas-Verdüsung aus einem Kaltwandtiegel zu γ-TiAl-Pulver und pulvermetallurgischer Weiterverarbeitung technisch realisiert. Das über die Ingot-Route erschmolzene γ-TiAl weist üblicherweise ein grobkörniges Gefüge auf, wobei die Körner im wesentlichen aus γ-TiAl / α₂-Ti₃Al-Lamellen aufgebaut sind (s. Fig. 1). Je nach dem angewendeten Schmelzverfahren, der Legierungszusammensetzung und je nach Art und Geschwindigkeit des Erstarrens der Schmelze zur festen Basislegierung und der darauf folgenden Abkühlung lässt sich im Gussgefüge ein weites Spektrum von mehr oder weniger homogenen kleinen und/oder grossen Korndurchmessern, aber auch von fein oder grob lamellarer Struktur innerhalb eines Kornes der Legierung erzielen.

Stellvertretend für diesen Stand der Technik seien die US-Patentschriften 5 846 351, 5 823 243, 5 746 846 und 5 492 574 genannt.

Entsprechend den tatsächlich im Werkstoff erzeugten Phasen und Gefügen lassen sich sehr unterschiedliche Kombinationen von mechanischen Eigenschaften im Werkstoff erzielen - z.B. hinsichtlich Duktilität, Ermüdungsfestigkeit (entsprechend der Bruchdehnung und Zugfestigkeit), Kriechfestigkeit bei hohen Temperaturen und Bruchzähigkeit.

Die Bandbreite an gefügebedingten mechanischen Eigenschaften einer γ-TiAl-Legierung wird bekanntermassen über das Massivumformen bei Temperaturen im Bereich zwischen 900°C und 1400°C gegenüber der von Gussgefügen wesentlich erweitert. Bei der Massivumformung entsteht ein dynamisch rekristallisiertes feinkörniges Gefüge. Durch Wahl der Umformtemperatur und/oder durch nachgeschaltete Wärmebehandlungen oberhalb oder unterhalb der sogenannten α-Transus-Temperatur lassen sich die 4 grundlegenden Gefügetypen near-γ-Gefüge (globulare γ-Körner mit α₂-Phase an Korngrenzen und Triple-Punkten), Duplex-Gefüge (globulare γ-Körner und lamellare α₂/γ zu annähernd gleichen Anteilen), nearly lamellare Gefüge (Körner aus α₂/γ-Lamellen und vereinzelt globulare γ-Körner) und fully lamellare Gefüge (Körner aus α₂/γ-Lamellen) einstellen (s. Fig. 2).

Feinkörnige near-γ- und Duplex-Gefüge besitzen eine gute Raumtemperatur-Duktilität, eine hohe Bruchdehnung und eine hohe Zugfestigkeit und damit eine hohe Ermüdungsfestigkeit, gleichzeitig aber eine niedrige Kriechfestigkeit und eine geringe Bruchzähigkeit. Demgegenüber zeigen Gefüge mit vergleichsweise gröberen Körnern und mit stark ausgeprägter lamellarer Struktur eine deutlich bessere Kriechfestigkeit und eine höhere Bruchzähigkeit, andererseits aber auch eine geringere Ermüdungsfestigkeit und Bruchdehnung.

Entsprechend gross ist die Anzahl bereits erprobter Legierungs- und Gefüge-Ausgestaltungen von γ-TiAl und dorthin führender Herstellungsverfahren. Dabei geht es einerseits um die Erzielung eines möglichst optimalen Kompromisses zwischen einzelnen, sich mit den Behandlungsschritten vielfach gegenläufig verändernden thermomechanischen Eigenschaften im Werkstoff und andererseits um eine Kosten-Optimierung bei der Festlegung der einzelnen, nacheinander unverzichtbaren anzuwendenden Behandlungsschritte.

Zur Erzeugung definierter Phasen- und Gefüge-Strukturen mittels Werkstoffnachbehandlungen wird grundsätzlich von aus der Schmelze erstarrten γ-Basis-TiAl-Legierungen ausgegangen. Die Nachbehandlungen bestehen nach dem Stand der Technik entweder in speziellen Wärmebehandlungszyklen (siehe D. Zhang, P. Kobold, V. Güther und H. Clemens: Influence of Heat Treatments on Colony Size and Lamellar Spacing in a Ti-46Al-2Cr-2Mo-0,25Si-0,3B Alloy, Zeitschrift für Metallkunde, 91 (2000) 3, s. Seite 205) oder in verschiedenartigen Umformschritten.

Die DE-C-43 18 424 C2 beschreibt ein Verfahren zur Herstellung von Formkörpern aus γ-TiAl-Legierungen, beispielsweise auch in Form von Ventilen und Ventiltellern für Motoren. Dazu wird ein Gussrohling zunächst im Temperaturbereich von 1050°C bis 1300°C unter quasiisothermen Bedingungen mit hohem Umformgrad verformt, das Teil danach abgekühlt und schliesslich bei Temperaturen von 900°C bis 1100°C bei geringer Umformgeschwindigkeit von 10⁻⁴ bis 10⁻¹/s zum endabmessungsnahen Formteil superplastisch umgeformt. Das Verfahren ist mehrschrittig und damit technisch aufwendig.

Es werden vielfach Bauteile benötigt, und dazu gehören beispielsweise auch Ventile für Verbrennungsmotoren und Rotorschaufeln für Gasturbinen, für die in einzelnen Bauteil-Bereichen unterschiedliche, zum Teil stark unterschiedliche Werkstoffeigenschaften gefordert werden, insbesondere auch hinsichtlich ihrer thermomechanischen Eigenschaften. Dem wird bisher in der Regel dadurch entsprochen, dass ein Bauteil aus Bereichen unterschiedlicher Werkstoffe zusammengesetzt wird, z.B. mittels kraft- und/oder materialschlüssigen Fügens. Ventile für Verbrennungsmotoren werden heute beispielsweise aus für den Schaft und für den Tellerbereich unterschiedlichen Stahlsorten hergestellt, wobei die Teile durch Reibschweissen miteinander verbunden werden.

Gemäss EP 0 965 412 A1 werden Tellerventile für Verbrennungskraftmaschinen aus γ-Basis-TiAl-Legierungen beschrieben, die aus einem einstückigen, z.B. einem erschmolzenen oder durch heissisostatisches Pressen von Legierungspulvern hergestellten Rohling gefertigt sind. Das Rohteil wird mittels eines ersten Umformvorganges einheitlich auf solche thermomechanische Werkstoffeigenschaften gebracht, welche den späteren Anforderungen an den Tellerbereich des Ventiles entsprechen. In einem zweiten Umformprozess mittels Strangpressen und gleichzeitiger Formgebung auf Bauteil-Sollmasse, wird das bereits einmal umgeformte Halbzeug in einer entsprechend ausgestatteten Strangpressform und in Anwendung von auf die Werkstoffanforderungen angepassten Verfahrensparametern ein Teilbereich weiter zum Schaft umgeformt. Dabei werden in diesem Teilbereich die für einen Ventilschaft benötigten thermomechanischen Werkstoffeigenschaften ausgebildet. Der Strangpressvorgang für das Teil wird in einer Pressform mit konischem Übergang zwischen Einlass- und Auslassbereich zu dem Zeitpunkt "abgebrochen", dass ein fertiges Ventil mit zweimal umgeformtem, schlanken Schaftbereich mit einmal umgeformtem, dicken Tellerbereich und mit einer konusförmigen Übergangszone entsteht. Die Gefüge, insbesondere Kornform und -grösse, zwischen Teller- und Schaftbereich ändern sich gradiert in einer Weise, die durch die Umformparameter der beiden Umformschritte bestimmt wird. Dieses Verfahren umfasst ebenfalls mehrere Umformschritte und ist daher aufwendig und teuer.

Aufgabe der vorliegenden Erfindung ist es, für Bauteile aus Legierungen auf der Basis von γ-TiAl, die im Endzustand lokale Bereiche mit unterschiedlichen thermomechanischen Anforderungsprofilen besitzen und eine Übergangszone hinsichtlich der Materialeigenschaften aufweisen sollen, ein gegenüber dem

Stand der Technik wirtschaftlicheres Fertigungsverfahren und ein nach diesem Verfahren hergestelltes, vergleichsweise preisgünstigeres Bauteil zu schaffen. Dabei ist es das Ziel, die gesamte mögliche Bandbreite gefügebestimmter Eigenschaftsprofile durch die Einstellung unterschiedlicher Grundgefüge in einem Bauteil auszunutzen. Dementsprechend sollen für Bauteile mit in einzelnen Bereichen stark unterschiedlicher Temperatur-und Festigkeitsbeanspruchung den Anforderungen möglichst gut angepasste Gefüge erzeugt und thermomechanische Eigenschaften generiert werden, die denjenigen von nach bekannten Verfahren mit mehrstufigem Umformen erhaltenen Bauteile qualitativ überlegen sind oder zumindest nicht nachstehen, wobei sich die Bauteile aber kostengünstiger herstellen lassen sollen.

Diese Aufgabe wird durch ein einstückig hergestelltes Bauteil aus einer intermetallischen Legierung auf Basis von γ-TiA1 mit gradiertem Gefügeübergang zwischen räumlich aneinandergrenzenden Bereichen jeweils unterschiedlicher Gefügestruktur gelöst, welches mindestens in einem Bereich ein lamellares, aus α₂/γ-Lamellen bestehendes Gussgefüge aufweist und in mindestens einem weiteren Bereich ein durch Massivumformung erzeugtes near-γ-Gefüge, Duplex-Gefüge oder feinlamellares Gefüge aufweist, wobei zwischen diesen Bereichen eine Übergangszone mit gradiertem Gefüge vorhanden ist, in welcher das lamellare Gussgefüge allmählich in das andere genannte Gefüge übergeht.

Dabei ist das lamellare, aus α₂/γ-Lamellen bestehende Gussgefüge durch gerichtetes Erstarren einer erschmolzenen Legierung hergestellt worden. Das near-γ-Gefüge, Duplex-Gefüge oder fein-lamellare Gefüge ist vorzugsweise in dem mindestens einen weiteren Bereich durch Massivumformung und gegebenenfalls durch eine Nachbehandlung aus dem Gussgefüge hergestellt worden.

Die Aufgabe wird weiterhin gelöst durch ein Verfahren zur Herstellung von solchen Bauteilen, wobei in einem ersten Schritt auf übliche Weise eine geeignete TiAl-Schmelze hergestellt wird, in einem zweiten Schritt die TiAl-Schmelze durch gerichtetes Erstarren in ein Halbzeug überführt wird, das ein lamellares, aus α₂/γ-TiAl-Lamellen bestehendes Gussgefüge aufweist, und in einem dritten Schritt in einem Teilbereich oder in Teilbereichen des Halbzeugs das lamellare, aus α₂/γ-TiAl-Lamellen bestehende Gussgefüge durch Massivumformung in einem Temperaturbereich von 900°C bis 1400°C in ein near-γ-Gefüge, Duplex-Gefüge oder fein-lamellares Gefüge überführt wird.

Bei einer bevorzugten Ausführungsform wird aus der TiAl-Schmelze mittels Strangguss ein porenfreies, zylinderförmiges Halbzeug hergestellt, welches anschliessend durch Strangpressen eines Stabbereiches massiv umgeformt wird.

Bei einer weiteren bevorzugten Ausführungsform wird aus der TiAl-Schmelze mittels Schleuderguss ein zylinderförmiges Halbzeug lunkerfrei hergestellt, welches anschliessend durch Strangpressen eines Stabbereiches massiv umgeformt wird.

Mit der Erfindung können in ein und demselben Bauteil Bereiche hoher Zugfestigkeit, Duktilität und Ermüdungsfestigkeit mit Bereichen hoher Bruchzähigkeit und hoher Kriechbeständigkeit realisiert werden.

Ein wesentlicher Vorteil der erfindungsgemäß hergestellten Bauteile besteht darin, daß über die Auswahl der Fertigungsschritte im Vergleich zum Stand der Technik eine erhebliche Einsparung bei den Fertigungskosten erzielt werden kann. Der wirtschaftliche Vorteil ergibt sich aus der technischen Erkenntnis, dass bei derartigen Bauteilen auf ein mehrfaches Umformen des Halbzeugs mit Gussgefüge verzichtet werden kann.

In den Zeichnungen zeigen
- Fig. 1: das lamellare Gussgefüge eines VAR-TiAl-Ingots,
- Fig. 2: einen Ausschnitt aus dem Phasendiagramm TiAl, wobei die schräg verlaufende Linie zwischen α und α+γ der α-Transus ist, der sich stark mit dem Al-Gehalt ändert, und wobei eine Wärmebehandlung eines durch Umformung dynamisch rekristallisierten Werkstoffes oberhalb des Transus zu einem fully lamellaren, unterhalb in Abhängigkeit von der Temperatur zu einem nearly lamellaren, Duplex- oder globularen near-γ-Gefüge führt,
- Fig. 3: das Schema der Erschmelzung von homogenem TiAl-Halbzeug gemäß A. L. Dowson et al., Microstructure and Chemical Homogeneity of Plasma - Arc Cold-Hearth Melted Ti-48Al-2Mn-2Nb Gamma Titanium Aluminide, Gamma Titanium Aluminides, ed. Y.-W. Kim, R. Wagner and M. Yamaguchi, The Minerals, Metals & Materials Society, 1995,
- Fig. 4: eine metallografische Gefügeaufnahme des Tellerbereiches eines erfindungsgemäss hergestellten Ventiles, wobei die Aufnahme im Teller das grobkörnige lamellare Gussgefüge aus α₂/γ-Lamellen zeigt und zu sehen ist, dass diese Struktur im konischen Teil des Tellers kontinuierlich in einen Bereich mit feinkörnigem, in der Aufnahme als solches nicht mehr auflösbares near-γ-Gefüge übergeht,
- Fig. 5: eine lichtmikroskopische Aufnahme des lamellaren Gussgefüges im Tellerzentrum in höherer Vergrösserung, und
- Fig. 6: eine lichtmikroskopische Aufnahme des globularen umgeformten Gefüges im Schaftbereich in höherer Vergrösserung.

Zum einen erlaubt bereits das weiter unten näher beschriebene, erfindungsgemässe, spezielle Gussverfahren selbst unvorhergesehe vorteilhafte Materialeigenschaften bei vergleichsweise grosser und damit individuell auf die jeweilige Werkstoffanforderung angepasster Variationsbreite von Eigenschaftskombinationen. Zum anderen lässt sich aus einem Halbzeug mit solcherart eingestelltem Gussgefüge durch Massivumformen ein dynamisch rekristallisiertes Gefüge mit von den Eigenschaften des Gusshalbzeugs stark abweichenden thermomechanischen Eigenschaften erzielen. Die Eigenschaften des dynamisch rekristallisierten Gefüges sind durch Anpassung der Verfahrensparameter ebenfalls variierbar.

Beide Verfahren, das spezielle Schmelz- und Gussverfahren sowie der anschliessende Umformprozess, ergänzen sich in einer nicht vorhergesehenen Art und Weise. In Summe lassen sich danach Werkstoffeigenschaften und Kombinationen von Werkstoffeigenschaften mittels eines einstufigen Umformprozesses in einer Bandbreite innerhalb eines einzigen Bauteils erzielen, die bisher auch mit mehrstufigen Umformprozessen nicht realisiert werden konnten. Diese Erkenntnis bezieht sich auf lokal stark unterschiedlich beanspruchte Bauteile und solche technischen Anwendungsfälle, in denen sich γ-TiAl grundsätzlich als Werkstoff anbietet.

Die Werkstoffbezeichnung "intermetallische γ-TiAl-Legierung" umfasst ein weites Feld von Einzellegierungen. Ein wesentlicher Legierungsbereich ist durch die Summenformel

Ti Al₍₄₄₋₄₈₎(Cr,Mn,V)_{0.5-5} (Zr,Cu,Nb,Ta,Mo,W,Ni)_{0.1-10} (Si,B.C,Y)_{0,05-1}

(Angaben in Atom-%)
abgedeckt.

Die erfindungsgemäss einstellbaren Gefüge aus den eingangs beschriebenen Phasen und Grundgefügen ergeben sich als Folge der erfindungsgemässen Verfahrensschritte, nach denen entsprechende Bauteile hergestellt werden.

Die bisher beschriebenen Verfahren zur Herstellung einer γ-TiAl-Legierung aus der Schmelze bzw. eines Schmelz-Guss-Rohlings ergeben inhomogen ausgebildete Phasen und Gefüge-strukturen innerhalb des Rohlings, die allein schon eine Homogenisierung durch Heissisostatisches Pressen (HIP) und/oder einer Hochtemperaturglühung oder Umformung erforderlich machten. Demgegenüber hat sich das erfindungsgemässe Stranggussverfahren aus einem Kaltwandtiegel und Blockabzug des geeigneten Halbzeugs hervorragend gut bewährt, um dem Bauteil die geforderten Werkstoffeigenschaften für die Anwendungen zu geben, bei denen es auf Hochttemperatur-Kriechfestigkeit und hohe Bruchzähigkeit, dagegen weniger auf Ermüdungsfestigkeit und Bruchdehnung ankommt. Mit der Schmelzausbringung über Strangguss lässt sich in einem weiten Umfang ein Eigenschaftsprofil einstellen, wie es für das fertige Bauteil im nicht weiter umgeformten Bauteilbereich gefordert ist, z.B. das Profil des Tellerteils in einem Ventil für Verbrennungsmotoren. Je kleiner der Durchmesser des stranggegossenen Halbzeugs gewählt werden kann, um so kleinere lamellare Koloniegrössen und Lamellenabstände mit noch höherer Bruchzähigkeit und Kriechfestigkeit lassen sich erzeugen.

Das Halbzeug in Form des Guss-Rohlings wird erfindungsgemäss anschliessend im Temperaturbereich zwischen 900°C und 1400°C durch Strangpressen oder mittels eines äquivalenten Umformverfahrens massiv umgeformt und dabei in eine Form gebracht, die auf die Maße des Endproduktes abgestimmt ist. Zur Erzielung eines gradierten Gefüges werden die Stangen nur über einen Teil Ihrer Gesamtlänge in einer Strangpressmatrize solcher Profilmaße stranggepresst, die zumindest näherungsweise den Endabmessungen des Bauteiles im umgeformten Bereich entsprechen, z.B. Abmessungen eines Ventils für Verbrennungsmotoren mit konischem Übergang zwischen Schaft- und Tellerbereich, d.h. die Strangpressform besitzt einen sich konisch verjüngenden Querschnitt zwischen Einlassbereich zum Auslassbereich.
Das Halbzeug wird im sich konisch verjüngenden Matrizenbereich zunehmend stärker umgeformt und damit kontinuierlich vom Gefügezustand des Gussgefüges in den durch Strangpressen erzielten rekristallisierten Gefügezustand überführt. Das bereits vorliegende Erfahrungswissen macht es dem Fachmann möglich, mittels entsprechender Umformparameter innerhalb materialbedingter Grenzen bestimmte thermomechanische Eigenschaften des Werkstoffes gezielt zu verändern und auf besondere Anforderungen hin zu optimieren.

Bevorzugte Bauteile gemäss Erfindung sind Ventile für Verbrennungskraftmaschinen. Dies gilt insbesondere für sich abzeichnende zukünftige Einsatzfälle. Während man bisher Motorventile üblicherweise über eine Nockenwelle steuert und dazu als Werkstoff verschiedene Stahlsorten einsetzt, geht die laufende Entwicklung in Richtung elektromagnetischer oder pneumatischer Einzelventilsteuerung. Dafür werden aber Leichtventile benötigt, die über eine ausreichende Festigkeit und Korrosionsbeständigkeit bei hohen Temperaturen, im Extremfall bis zu 850°C im Tellerbereich, verfügen müssen.

Ventile werden im Schaftbereich bei eher mäßigen Temperaturen durch starke Wechselbelastungen (Ermüdung) beansprucht. Entsprechend hoch sind dort die Anforderungen an den Werkstoff hinsichtlich Festigkeit und Duktilität. Wie weiter oben bereits beschrieben wurde, werden bei erfindungsgemässen Bauteilen aus intermetallischen γ-TiAl-Legierungen diese lokal unterschiedlichen thermomechanischen Eigenschaften in hervorragender Weise erreicht.

Weitere, besonders geeignete Bauteile sind Schaufeln von Gasturbinen, bei denen im Fusspunkt der Schaufel andere thermomechanische Eigenschaften gefordert sind als im Umfangsbereich der Schaufel.

Die Erfindung wird anhand des nachfolgenden Beispiels für Ventile für Verbrennungskraftmaschinen im Detail beschrieben.

### Beispiel

Es wird eine TiAl-Ausgangslegierung der Zusammensetzung Ti-46Al-8,5Nb-(1-3)(Ta, Si, B, C, Y) (Angaben in Atom-%) auf schmelzmetallurgischem Wege zu einem Stangenmaterial mit einem Durchmesser von 40 mm hergestellt, der näherungsweise dem Durchmesser eines Ventiltellers entspricht. Die Herstellung der Legierung erfolgt durch Mischen von Titan-Schwamm, Al-Granalien und einer Vielstoff-Vorlegierung AlNbTaSiBYC, in der die Atomverhältnisse zwischen den Legierungselementen Nb, Ta, Si, B, C und Y denen in der TiAl-Endlegierung entsprechen. Aus der Materialmischung wird ein stabiler Stab gepresst, der als Abschmelzelektrode in einem Vakuum-Lichtbogenofen eingesetzt und zu einem Primär-Ingot umgeschmolzen wird. Der Primär-Ingot weist eine inhomogene Legierungszusammensetzung auf und wird deshalb in einem Plasma-Ofen (cold hearth) in einem skull aus arteigenem Material, das sich in einem wassergekühlten Kupfertiegel befindet, erneut aufgeschmolzen und homogenisiert. Über eine mit einem Plasmabrenner beheizte Rinne fliesst das Schmelzgut in eine Strangabzugseinrichtung, an dessen oberem Ende eine dritte Homogenisierung in der schmelzflüssigen Phase mittels eines Kaltwand-Induktionstiegels erfolgt. Die schmelzflüssige TiAl-Legierung wird nach unten als Block bzw. Stab abgezogen, wobei das Material porenfrei gerichtet erstarrt. Das in Verfahren ist schematisch in Fig. 3 dargestellt und ist von A. L. Dowson et al. in Microstructure and Chemical Homogeneity of Plasma - Arc Cold-Hearth Melted Ti-48Al-2Mn-2Nb Gamma Titanium Aluminide, Gamma Titanium Aluminides, ed. Y.-W. Kim, R. Wagner and M. Yamaguchi, The Minerals, Metals & Materials Society, 1995, beschrieben worden.

Im Gegensatz zu diesem in der genannten Literaturstelle beschriebenen Verfahren bei dem die Kaltwand-Induktionsspule lediglich für einen Rühreffekt in der Schmelze sorgen soll, wird in der vorliegenden erfindungsgemäßen Ausgestaltung die Spule so dimensioniert, dass die Energie für das vollständige Aufschmelzen der sich in der Spule befindlichen Legierung ausreicht. Das so gewonnene Halbzeug weist eine lamellare Gussstruktur mit Koloniegrössen der Lamellenpakete zwischen 100 µm und 500 µm, aber gleichzeitig eine hervorragende Materialhomogenität auf. Die einzelnen so als Halbzeug gewonnenen Stangen werden in zylindrische Segmente geteilt, unter Schutzgas auf eine für das Umformen bestimmte Temperatur von 1200°C gebracht und im Schutzgas durch Fliesspressen in ein geheiztes Gesenk mit Ventilform ausgepresst. Das Umformverhältnis im Schaftbereich beträgt ca. 15:1 und nimmt vom Telleransatz in Verlängerung des Schaftes bis zum Tellerende hin kontinuierlich bis zu einer Nullumformung ab. Im umgeformten Bereich wird durch die bei diesem Prozess auftretende dynamische Rekristallisation und der gegebenen Prozesstemperatur ein feinkörniges near-γ-Gefüge erzeugt, während im Tellerbereich das lamellare Gussgefüge erhalten bleibt. Das so ausgepresste Bauteil wird anschliessend innerhalb von 30 Minuten auf eine Temperatur oberhalb der Spröd-Duktil-Übergangstemperatur abgekühlt, bei dieser Temperatur ca. 60 Minuten belassen und dann durch normale Abkühlung auf Raumtemperatur gebracht.

Die vorliegende Erfindung ist nicht auf das vorstehend ausgeführte Beispiel beschränkt, vielmehr umfasst die Erfindung auch Bauteile für andere, nicht genannte Anwendungen, bei denen ein entsprechender Gefügeaufbau anwendungsbedingt gefordert oder von Vorteil ist. Der Werkstoff γ-Basis-TiAl-Legierung ist nicht auf die explizit genannten Legierungszusammensetzungen beschränkt.

## Patentansprüche

1. Einstückig hergestelltes Bauteil aus einer intermetallischen Legierung auf Basis von γ-TiAl mit gradiertem Gefügeübergang zwischen räumlich aneinandergrenzenden Bereichen jeweils unterschiedlicher Gefügestruktur, **dadurch gekennzeichnet, dass** es mindestens in einem Bereich ein lamellares, aus α₂/γ-Lamellen bestehendes Gussgefüge aufweist, das durch gerichtetes Erstarren einer erschmolzenen Legierun hergestellt worden ist, und in mindestens einem weiteren Bereich ein durch Massivumformung erzeugtes near-γ-Gefüge, Duplex-Gefüge oder feinlamellares Gefüge aufweist und zwischen diesen Bereichen eine Übergangszone mit gradiertem Gefüge vorhanden ist, in welcher das lamellare Gussgefüge allmählich in das andere genannte Gefüge übergeht.

2. Bauteil nach Anspruch 1, **dadurch gekennzeichnet, dass** das near-γ-Gefüge, Duplex-Gefüge oder fein-lamellare Gefüge in dem mindestens einen weiteren Bereich durch Massivumformung und einer Nachbehandlung aus dem Gussgefüge hergestellt worden ist.

3. Bauteil nach Anspruch 1 oder 2, **dadurch gekennzeichnet, dass** es ein zylinderförmiges, mittels Stranggusses in Stabform porenfrei aus der Schmelze gewonnenes Halbzeug ist, welches anschließend durch Strangpressen eines Stabbereiches massiv umgeformt ist.

4. Bauteil nach Anspruch 1 oder 2, **dadurch gekennzeichnet, dass** es ein zylinderförmiges, mittels Schleudergusses lunkerfrei aus der Schmelze gewonnenes Halbzeug ist, welches anschliessend durch Strangpressen eines Stabbereiches massiv umgeformt ist.

5. Bauteil nach mindestens einem der Ansprüche 1 bis 4, **dadurch gekennzeichnet, dass** die Legierung der Summenformel
Ti Al₍₄₄₋₄₈₎ (Cr,Mn,V)_{0.5-5} (Zr,Cu,Nb,Ta,Mo,W,Ni)_{0.1-10} (Si,B,C,Y)_{0.05-1}
entspricht, ausgedrückt in Atom-%.

6. Bauteil nach mindestens einem der Ansprüche 1 bis 5, **dadurch gekennzeichnet, dass** es ein Ventil für Verbrennungsmotoren ist.

7. Verfahren zur Herstellung von Bauteilen nach Anspruch 1, **dadurch gekennzeichnet, dass** in einem ersten Schritt auf übliche Weise eine geeignete TiAl-Schmelze hergestellt wird, in einem zweiten Schritt die TiAl-Schmelze durch gerichtetes Erstarren in ein Halbzeug überführt wird, das ein lamellares, aus α₂/γ-TiAl-Lamellen bestehendes Gussgefüge aufweist, und in einem dritten Schritt in einem Teilbereich oder in Teilbereichen des Halbzeugs das lamellare, aus α₂/γ-TiAl-Lamellen bestehende Gussgefüge durch Massivumformung in einem Temperaturbereich von 900°C bis 1400°C in ein near-γ-Gefüge, Duplex-Gefüge oder fein-lamellares Gefüge überführt wird.

8. Verfahren nach Anspruch 7, **dadurch gekennzeichnet, dass** aus der TiAl-Schmelze mittels Strangguss ein porenfreies, zylinderförmiges Halbzeug hergestellt wird, welches anschliessend durch Strangpressen eines Stabbereiches massiv umgeformt wird.

9. Verfahren nach Anspruch 7, **dadurch gekennzeichnet, dass** aus der TiAl-Schmelze mittels Schleuderguss ein zylinderförmiges Halbzeug lunkerfrei hergestellt wird, welches anschliessend durch Strangpressen eines Stabbereiches massiv umgeformt wird.

10. Verfahren nach mindestens einem der Ansprüche 7 bis 9, **dadurch gekennzeichnet, dass** die TiAl-Legierung der Summenformel
Ti Al₍₄₄₋₄₈₎(Cr,Mn,V)_{0.5-5} (Zr,Cu,Nb,Ta,Mo,W.Ni)_{0.1-10}(Si,B,C,Y)_{0.05-1}
entspricht, ausgedrückt in Atom-%.

11. Verfahren nach mindestens einem der Ansprüche 7 bis 10, **dadurch gekennzeichnet, dass** ein Ventil für Verbrennungsmotoren hergestellt wird.

## Claims

1. Component produced in one piece from an intermetallic γ-TiAl-based alloy with graduated microstructure transition between spatially adjacent areas each of different microstructure structure, **characterized in that** it has a lamellar cast microstructure composed of α₂/γ lamellae in at least one area, which has been produced by oriented solidification of a melted alloy, and a near-γ microstructure produced by massive metal-forming, duplex microstructure or fine-lamellar microstructure in at least one other area, and a transition zone with graduated microstructure, in which the lamellar cast microstructure gradually changes into the other named microstructure, is present between these areas.

2. Component according to claim 1, **characterized in that** the near-γ microstructure, duplex microstructure or fine-lamellar microstructure has been produced from the cast microstructure in the at least one other area by massive metal-forming and a post-treatment.

3. Component according to claim 1 or 2, **characterized in that** it is a cylindrical semi-finished product, obtained pore-free in bar shape from the melt by means of continuous casting, which is massively metal-formed by extrusion of a bar area.

4. Component according to claim 1 or 2, **characterized in that** it is a cylindrical semi-finished product obtained cavity-free from the melt by means of centrifugal casting, which is then massively metal-formed by extrusion of a bar area.

5. Component according to at least one of claims 1 to 4, **characterized in that** the alloy corresponds to the empirical formula
Ti Al₍₄₄₋₄₈₎ (Cr, Mn, V)_{0.5-5} (Zr, Cu, Nb, Ta, Mo, W, Ni)_{0.1-10} (Si, B, C, Y)_{0.05-1}
expressed in atom-%.

6. Component according to at least one of claims 1 to 5, **characterized in that** it is a valve for combustion engines.

7. Process for the production of components according to claim 1, **characterized in that** a suitable Ti-Al melt is produced in customary manner in a first step, the TiAl melt is converted by oriented solidification in a second step to a semi-finished product which has a lamellar cast microstructure composed of α₂/γ-TiAl lamellae, and, in a part area or in part areas of the semi-finished product, the lamellar cast microstructure composed of α₂/γ- TiAl lamellae is converted by massive metal-forming in a third step in a temperature range of 900°C to 1400°C to a near-γ microstructure, duplex microstructure or fine-lamellar microstructure.

8. Process according to claim 7, **characterized in that** a pore-free, cylindrical semi-finished product is produced from the TiA1 melt by means of continuous casting, and is then massively metal-formed by extrusion of a bar area.

9. Process according to claim 7, **characterized in that** a cylindrical semi-finished product is produced cavity-free from the TiAl melt by means of centrifugal casting, and is then massively metal-formed by extrusion of a bar area.

10. Process according to at least one of claims 7 to 9, **characterized in that** the TiAl alloy corresponds to the empirical formula:
Ti Al₍₄₄₋₄₈₎ (Cr, Mn, V)_{0,5-5} (Zr, Cu, Nb, Ta, Mo, W, Ni)_{0.1-10} (Si, B, C, Y)_{0.05-1}
expressed in atom-%.

11. Process according to at least one of claims 7 to 10, **characterized in that** a valve for combustion engines is produced.

## Revendications

1. Composant fabriqué en une pièce constitué d'un alliage intermétàllique à base de γ-TiAl avec une transition de structure progressive entre les zones spatialement adjacentes, respectivement, de structures différentes, **caractérisé en ce qu'**il présente au moins dans une zone, une structure lamellaire produite par déformation en masse constituée de lamelles de α₂/γ qui a été produite par solidification ciblée d'un alliage fondu, et dans au moins une autre zone, une structure produite par déformation en masse de type quasi-γ, une structure duplexe ou une structure fine lamellaire, sachant qu'entre ces zones, une zone de transition présentant une structure progressive est présente, dans laquelle la structure coulée lamellaire passe peu à peu dans l'autre structure citée.

2. Composant selon la revendication 1, **caractérisé en ce que** la structure quasi-γ, la structure duplexe ou la structure fine lamellaire a été fabriquée au moins dans une autre zone, par déformation massive et traitement secondaire à partir de la structure de coulée.

3. Composant selon la revendication 1 ou 2, **caractérisé en ce qu'**il s'agit d'un produit semi-ouvré cylindrique obtenu à partir de la masse fondue, au moyen de coulée continue sous forme de barre sans pores, qui est ensuite déformé massivement par presse à filer dans une zone de tige.

4. Composant selon la revendication 1 ou 2, **caractérisé en ce qu'**il s'agit d'un produit semi-ouvré cylindrique obtenu à partir de la masse fondue, au moyen de coulée centrifuge sans cavités, qui est ensuite déformé massivement par presse à filer dans une zone de tige.

5. Composant selon au moins l'une des revendications 1 à 4, **caractérisé en ce que** l'alliage correspond à la formule élémentaire :
TiAl₍₄₄₋₄₈₎ (Cr, Mn, V)_{0,5-5} (Zr, Cu, Nb, Ta, Mo, W, Ni)_{0,1-10} (Si, B, C, Y)_{0,05-1}
exprimée en % atomiques.

6. Composant selon au moins l'une des revendications 1 à 5, **caractérisé en ce qu'**il est une soupape pour moteurs à combustion.

7. Procédé de fabrication de composants selon la revendication 1, **caractérisé en ce que** dans une première étape, de manière habituelle, une masse fondue de TiAl est produite, dans une deuxième étape, la masse fondue de TiAl est transformée en un produit semi-ouvré par solidification ciblée qui présente une structure coulée lamellaire constituée de lamelles de α₂/γ-TiAl lamellaire et dans une troisième étape, dans une zone partielle ou dans des zones partielles du produit semi-ouvré, la structure coulée constituée de lamelles de α₂/γ-TiAl est transformée par formage massif dans une plage de température de 900° C à 1400° C en une structure quasi-γ, une structure duplexe ou une structure lamellaire fine.

8. Procédé selon la revendication 7, **caractérisé en ce que** le produit semi-ouvré sans pore, de forme cylindrique est fabriqué à partir de masse fondue de TiA1 par coulée en continu, et est ensuite formé en masse par extrusion d'une zone en tige.

9. Procédé selon la revendication 7, **caractérisé en ce qu'**un produit semi ouvré de forme cylindrique sans cavité est fabriqué à partir de la masse fondue de TiAl par coulée centrifuge et est ensuite formé en masse par extrusion d'une zone en tige.

10. Procédé selon au moins l'une des revendications 7 à 9, **caractérisé en ce** l'alliage de TiAl correspond à la formule élémentaire :
TiAl₍₄₄₋₄₈₎ (Cr, Mn, V)_{0,5-5} (Zr, Cu, Nb, Ta, Mo, W, Ni) _{0,1-10} (Si, B, C, Y)_{0,05-1}
exprimée en % atomiques.

11. Procédé selon au moins l'une des revendications 7 à 10, **caractérisé en ce qu'**une soupape pour moteurs à combustion est fabriquée.
